# FASCICULE DE BREVET EUROPEEN

(11) **EP 0 620 062 B1**
(45) Date de publication et mention de la délivrance du brevet: **03.06.1998**
(21) Numéro de dépôt: 94470007.9
(22) Date de dépôt: 28.03.1994
(51) Int. Cl.: B22D 11/10, B22D 11/04

(54) **Procédé de coulée continue en charge des métaux et lingotière pour sa mise en oeuvre**
Stranggiessverfahren mit Kokillen-Aufsatz und Kokille zur Anwendung
Process for continuous casting of metals using a hot top, and method used therefor

(30) Priorité: 30.03.1993 FR 9303871
(43) Date de publication de la demande: 19.10.1994
(73) Titulaire: SOLLAC S.A., 92800 Puteaux (FR); UNIMETAL Société Française des Aciers Longs (Société anonyme), F-57120 Rombas (FR); ASCOMETAL (Société anonyme), F-92800 Puteaux (FR)
(72) Inventeur: Perrin, Eric, F-57000 Metz (FR); Spiquel, Jacques, F-57158 Montigny-Les-Metz (FR); Jolivet, Jean-Marc, F-57310 Guenange (FR); Legoff, Jacques, F-57420 Louvigny (FR)
(74) Mandataire: Ventavoli, Roger

(56) Documents cités:
- CH-A- 665 575
- FR-A- 2 422 464
- FR-A- 2 667 002
- US-A- 4 930 566

## Description

La présente invention a trait à la coulée continue des métaux, notamment de l'acier suivant le préambule de la revendication 1, qui est basé sur FR-A-2667002.

L'opération de coulée continue consiste schématiquement comme on le sait, à verser un métal en fusion dans une lingotière, essentiellement constituée d'un élément tubulaire sans fond définissant un passage pour le métal coulé, mais dont les parois, en cuivre ou plus généralement en alliage de cuivre, sont énergiquement refroidies par circulation d'eau, et de laquelle on extrait également en continu un produit déjà solidifié extérieurement sur quelques centimètres d'épaisseur. La solidification progresse ensuite vers l'axe du produit et s'achève au cours de la descente de celui-ci en aval de la lingotière dans la zone dite du "refroidissement secondaire" sous l'effet de rampes d'arrosage d'eau. Le produit obtenu, bloom, billette ou brame, est ensuite découpé à longueur, puis laminé avant expédition à la clientèle ou transformation sur place, en barres, fils, profilés, plaques, tôles, etc...

Les défauts de surface ou sous-cutanés des produits issus de la coulée continue de l'acier sont souvent la cause de rebut, car l'opération de laminage les supporte mal, voire les amplifie jusqu'à dégrader de façon intolérable la qualité métallurgique des produits laminés.

On sait qu'en coulée continue en lingotière verticale ou courbe (désignée ainsi par opposition aux lingotières de coulée continue horizontale, qui elles sont directement connectées au récipient contenant le métal en fusion à couler), certains de ces défauts parmi les plus préjudiciables, tels que les rides d'oscillation ou les cornes solidifiées. On sait que l'apparition de tels défauts est principalement liée aux variations du niveau de la surface libre de l'acier liquide (appelée ménisque) dans la partie haute de la lingotière et à la première solidification du métal liquide qui s'initie juste sous le ménisque, au contact de la paroi en cuivre.

Il est connu de lutter contre l'apparition de ces défauts en implantant directement sur le dessus de l'élément en cuivre de la lingotière un corps rigide en matériau réfractaire isolant de la chaleur prolongeant vers le haut le passage intérieur de la lingotière dans lequel est coulé le métal en fusion.

Cette technique, désormais connue sous le nom de "coulée continue en charge" permet de reporter le ménisque en amont du début de la solidification, au niveau de la rehausse réfractaire avec la paroi de laquelle il vient au contact. De la sorte, si ce report est suffisant en distance (classiquement de 15 cm environ), les variations en hauteur du ménisque n'ont plus d'effets sensibles sur la qualité de surface et sous cutanée des produits coulés.

En outre, le volume de métal coulé contenu dans la rehausse sert de volume-tampon au sein duquel les turbulences d'écoulement qui se développent inévitablement sous l'effet du flux d'arrivée de métal sont amorties et n'ont donc plus d'effet au niveau de l'élément en cuivre où débute la solidification.

On peut ainsi chercher à couler des produits de bonne qualité à vitesse d'extraction élevée.

Cependant, pour obtenir une qualité de surface et sous cutanée correcte, il est nécessaire de bien contrôler le début de solidification pour s'assurer vraiment que la solidification du produit coulé ne débute pas sur la paroi réfractaire de la rehausse.

Dans ce but, la présente invention a pour objet en premier lieu un procédé de coulée continue en charge des métaux en fusion, notamment de l'acier, dans une lingotière comprenant un élément tubulaire métallique, généralement en cuivre ou en alliage de cuivre, énergiquement refroidi, définissant un passage pour le métal en fusion et destiné à initier à son contact la solidification du métal coulé, procédé selon lequel on dispose sur ledit corps une rehausse en matériau réfractaire rigide thermiquement isolant qui prolonge vers le haut ledit passage, et en ce que, au niveau de cette rehausse, ou au moins à sa base, on injecte un gaz sous pression qui s'échappe dans le passage pour le métal coulé sous forme d'un jet distribué annulairement, selon le pourtour de la lingotière.

L'invention a également pour objet une lingotière pour la coulée continue en charge des métaux, notamment de l'acier, comprenant un élément tubulaire métallique, généralement en cuivre ou en alliage de cuivre, énergiquement refroidi, définissant un passage pour le métal coulé et destiné à initier à son contact la solidification du métal coulé et une rehausse en matériau réfractaire rigide thermoisolant implantée directement sur l'élément tubulaire et le prolongeant vers le haut, lingotière caractérisée en ce que des moyens sont prévus pour créer dans le passage pour le métal coulé au niveau de la rehausse, et de préférence au moins au niveau de l'interface rehausse-élément tubulaire, un jet gazeux réparti annulairement selon le pourtour de la lingotière

Comme on l'aura compris, l'invention vise à obtenir, grâce à l'effet de cisaillage produit par le jet de gaz sur la solidification parasite éventuelle dans la rehausse réfractaire, un début de solidification franc au niveau de l'élément tubulaire en cuivre et seulement là, et donc de ne pas commencer le processus de solidification du produit coulé déjà au sein de la rehausse.

L'invention sera décrite plus en détail dans ce qui suit, en référence aux planches de dessins annexées sur lesquelles :
- la figure 1 représente schématiquement, en coupe longitudinale partielle, la partie haute d'une lingotière de coulée continue, conforme à une forme de réalisation de l'invention ;
- la figure 2 représente une autre forme de réalisation de l'invention.

Sur les figures, les mêmes éléments sont repérés par des références identiques.

Sur la figure 1 on a représenté en 1 l'élément tubulaire en cuivre refroidi par une circulation d'eau d'une lingotière de coulée continue de l'acier surmontée d'une rehausse 2 en matériau réfractaire rigide présentant des propriétés d'isolant thermique élevées, ici un mélange d'alumine et de silice à raison de 90 et 10 % en poids respectivement. L'élément 1 de la lingotière définit intérieurement un passage 3 pour le métal en fusion 4. Ce métal est apporté, depuis un répartiteur non représenté situé au-dessus, par une busette immergée 5 à ouïes de sortie latérales 6. Le produit coulé est extrait de la lingotière par le bas à une vitesse $\vec{\text{V}}$ telle que la surface libre 7 du métal coulé en lingotière (ménisque) s'établit à un niveau moyen en hauteur situé dans la rehausse 2 à un peu plus d'une dizaine de cm environ au-dessus du corps en cuivre 1. Le ménisque 7 est classiquement recouvert d'un laitier de couverture 19 formé à partir d'un apport régulier de poudre ou de granulés fondant à la température du métal liquide et ayant des propriétés habituelles de protection contre les pertes thermiques par rayonnement et contre l'oxydation du métal en fusion.

Comme on le voit, une fente étroite 8 est ménagée à l'interface élément métallique - rehausse grâce à une entre-toise 9 formée par une feuille d'acier de quelques dixièmes d'épaisseur insérée entre le corps en cuivre 1 et la rehausse 2. Cette feuille d'acier est disposée à la périphérie de l'interface de manière à obturer la fente 8 vers l'extérieur de la lingotière et ainsi autoriser sa communication de sortie uniquement l'espace de coulée 3.

Un caisson étanche 10 enveloppe extérieurement la rehausse 2 et la partie supérieure de l'élément en cuivre 1 de manière que la surface extérieure 16 de la rehausse 2 constitue une paroi du caisson. Ce caisson reçoit par sa conduite d'amenée 11 de l'argon sous pression depuis une source non représentée et alimente en ce gaz la fente 8, grâce à des canalisations 12 creusées dans la masse réfractaire et débouchant d'un côté à la surface extérieure 16 de la rehausse et dont l'autre extrémité est piquée sur une chambre annulaire de répartition de gaz 13 ménagée à la base de la rehausse à l'extrémité de la fente d'injection 8.

De cette manière, un jet gazeux réparti annulairement peut être projeté dans l'espace intérieur 3 de la lingotière. Ce jet, par son énergie, brise les vélléités que peuvent présenter les amorces locales de solidification 14 parasites du métal coulé à même la rehausse réfractaire 2 de constituer le démarrage de la solidification du produit 4. Ainsi, on oblige cette dernière à débuter sous le jet de gaz contre la paroi en cuivre de la lingotière pour former une croûte 15 régulière et continue qui va croissante en épaisseur à mesure qu'elle progresse vers le bas de la lingotière, conformément au processus habituel de solidification dans les lingotières de coulée continue classiques.

La pression du gaz dans le caisson pour réaliser l'injection avec succès peut s'élever à 1,5 bar relatifs. Aussi, des joints d'étanchéité 17 ont été prévus à la jonction du caisson et du bloc réfractaire 2.

Une autre forme de réalisation de l'invention, visible sur la figure 2, consiste à remplacer le système à fente unique à l'interface rehausse-élément en cuivre par un réseau de fentes parallèles 18 superposées en strates selon la hauteur de la rehausse 2 et la traversant de part en part.

Préférentiellement, les fentes sont plus rapprochées l'une de l'autre dans la partie basse du bloc 2, ce afin de compenser les pertes de charge dues à la pression ferrostatique plus élevée à cet endroit. De la sorte, un débit de gaz soutenu sera injecté dans la partie basse de la rehausse 2, car c'est là qu'on peut intervenir une dernière fois avant le démarrage souhaité de la solidification 15 du métal coulé au contact de la paroi froide de l'élément en cuivre 1.

Quelle que soit la forme de réalisation utilisée, on aura avantage à conserver une épaisseur de fentes 8 ou 18 ne dépassant guère deux ou trois dixièmes de millimètres afin de permettre à la tension superficielle du métal liquide de contrecarrer les vélléités de ce dernier à pénétrer dans ces fentes en l'absence d'un débit suffisant de gaz injecté.

A propos de ce dernier, on comprend qu'on a généralement avantage à opter pour un gaz inerte chimiquement à l'égard du métal en fusion, tel que l'argon dans le cas de la coulée d'acier.

Concernant l'alimentation en gaz, l'expérience a montré qu'on obtenait un bon effet recherché de cisaillage de la croûte pouvant déjà se former dans la rehausse réfractaire lorsque la pression de sortie du gaz dans l'espace de coulée était supérieure à la pression ferrostatique à cet endroit d'au moins 20 %.

On notera que la hauteur de la rehausse réfractaire 2 est de l'ordre de 20-25 cm, sa partie contenant le métal liquide étant d'une dizaine de cm au minimum, ce qui permet de tenir largement compte des fluctuations relatives en hauteur du ménisque 7 due à l'oscillation verticale habituelle de la lingotière. La pression de sortie du gaz à la base de la rehausse est donc de préférence de l'ordre de 1,5 à 3 bars.

L'invention ne se limite pas aux exemples de réalisation décrits ci-dessus, mais s'étend à toute variante ou modification entrant dans le champ de la définition de l'invention données dans les revendications jointes.

En particulier, quelle que soit la forme de réalisation retenue, la fente annulaire basse unique 8, ou les fentes étagées 18 ménagées dans la rehausse réfractaire, peuvent être remplacées chacune par une pluralité de canaux répartis radialement et disposés suffisamment proches les uns des autres pour assurer un jet de gaz homogène selon le pourtour intérieur de la lingotière. Par commodité, on conservera pour les désigner le terme général de "fente" également.

De même, selon une autre variante du mode de réalisation préférée montrée sur la figure 1, la chambre de répartition peut être prévue usinée dans le cuivre de l'élément tubulaire 1. Auquel cas, les canaux d'arrivée 12 seront percés dans l'élément en cuivre au lieu de l'être dans la masse réfractaire de la rehausse.

De même encore, on pourra être amené dans certains cas à augmenter les possibilités de lubrification du produit coulé au contact des parois de la lingotière, en introduisant un lubrifiant, de l'huile minérale liquide par exemple, au niveau de l'élément en cuivre, comme cela se pratique déjà classiquement en coulée en jet libre, en l'absence donc de laitier de couverture.

L'invention s'applique à tout produit coulé ou coulable en continu, quelque soit son format (billettes, blooms, brames).

En particulier, sa mise en oeuvre n'est pas limitée à la coulée avec busette immergée et laitier de couverture, mais peut fort bien être utilisée en coulée en jet libre, avec de préférence dans ce cas la présence d'un manchon souple étanche à l'air reliant le haut de la rehausse au fond du répartiteur placé au-dessus pour éviter la réoxydation du métal en fusion.

On comprendra cependant que, en raison de sa nature même, l'invention est d'application réservée aux installations de coulée continue par gravité, c'est-à-dire dotées de lingotières verticales ou courbes, à l'exclusion de toute autre, notamment les lingotières pour coulée continue horizontale.

Toutefois, par élément tubulaire refroidi (référence 1 sur la figure), il faut entendre non seulement un tube monolithique pour la coulée de blooms ou de billettes rondes ou quadrangulaires, ou un conduit constitué par assemblage de plaques pour la coulée de formats allongés comme les brames, mais il faut également entendre par exemple deux cylindres tournant en sens opposés en regard l'un de l'autre pour couler directement des bandes minces, ou tout autre forme de lingotière à parois accompagnantes.

## Revendications

1. Procédé de coulée continue des métaux en fusion, notamment de l'acier, dans une lingotière verticale ou courbe, comprenant un élément tubulaire métallique (1) énergiquement refroidi définissant un passage (3) pour le métal coulé (4), et destiné à initier à son contact la solidification (15) du métal coulé, selon lequel on dispose sur ledit élément (1) une rehausse thermiquement isolante (2) qui prolonge vers le haut ledit passage, constituée de matière réfractaire rigide pour être capable de contenir du métal en fusion coulé et sur laquelle sont susceptibles de se former des croûtes (14) de solidification parasites, caractérisé en ce que, au niveau de cette rehausse, ou au moins à sa base, on injecte un gaz débouchant en jets répartis annulairement à la surface de la rehausse (2) dans le passage (3) pour le métal coulé (4) de manière à obtenir un effet de cisaillage desdites croûtes (14) de solidification parasites.

2. Procédé selon la revendication 1, caractérisé en ce qu'on utilise un gaz chimiquement inerte à l'égard du métal en fusion coulé.

3. Procédé selon la revendication 1, caractérisé en ce qu'on injecte ledit gaz sous une pression de sortie à la surface de la rehausse supérieure d'au moins 20 % à la pression ferrostatique à l'endroit de la sortie.

4. Procédé selon la revendication 1, caractérisé en ce qu'on injecte un lubrifiant dans ledit passage (3) à travers ledit élément tubulaire métallique (1).

5. Lingotière verticale ou courbe pour la coulée continue des métaux en fusion, notamment de l'acier, comprenant :
- un élément tubulaire métallique (1) énergiquement refroidi définissant un passage (3) pour le produit coulé (4) et destiné à provoquer à son contact le début de la solidification (15) du métal coulé,
- une rehausse (2) en matériau réfractaire rigide à propriété thermoisolante implantée directement sur l'élément tubulaire (1) en le prolongeant vers le haut,
lingotière caractérisée en ce qu'elle comporte en outre des moyens (8,13,12,10) pour injecter au travers de la paroi de la lingotière un gaz sous pression qui débouche en jets répartis annulairement à la surface de ladite rehausse dans le passage (3) pour le métal coulé.

6. Lingotière selon la revendication 5, caractérisée en ce que lesdits moyens d'injection comprennent une fente unique (8) ménagée à l'interface entre la rehausse (2) et l'élément métallique refroidi (1).

7. Lingotière selon la revendication 5, caractérisée en ce que lesdits moyens d'injection comprennent des fentes étagées ménagées dans la rehausse (2).

8. Lingotière selon les revendications 6 ou 7 caractérisée en ce que les fentes présentent une épaisseur de un à trois dixièmes de mm.

9. Lingotière selon les revendications 6 ou 7, caractérisée en ce que lesdites fentes sont des fentes annulaires continues selon tout le pourtour de la rehausse.

10. Lingotière selon la revendication 5, caractérisée en ce que la rehausse réfractaire thermoisolante (2) est constituée d'un mélange d'alumine et de silice à raison de 90 et 10 % en poids respectivement.

11. Lingotière selon la revendication 5, caractérisée en ce que les moyens d'injection comprennent en outre un caisson (10), pourvu d'une conduite (11) d'arrivée de gaz sous pression, monté étanche (17) autour de la rehausse (2) et dont la surface extérieure (16) de la dite rehausse constitue une paroi du caisson pourvue de moyens (12,13,8,18) pour conduire le gaz depuis le caisson jusque dans l'espace de coulée (3).

## Claims

1. Process for the continuous casting of molten metals, especially steel, in a vertical or curved mould, comprising an intensely cooled tubular metal element (1) defining a passage (3) for the cast metal (4) and intended to initiate, upon contact with it, the solidification (15) of the cast metal, in which process a thermally insulating pouring bush (2) is placed on the said element (1), which pouring bush extends the said passage upwards and is made of a rigid refractory in order to be capable of containing the cast molten metal and on which are likely to form spurious solidifying skins (14), characterized in that a gas is injected level with this pouring bush, or at least at its base, this gas emerging as jets distributed annularly at the surface of the pouring bush (2) into the passage (3) for the cast metal (4) so as to obtain a shearing effect of the said spurious solidifying skins (14).

2. Process according to Claim 1, characterized in that a gas which is chemically inert with respect to the cast molten metal is used.

3. Process according to Claim 1, characterized in that the said gas is injected under an outlet pressure at the surface of the pouring bush which is at least 20% greater than the ferrostatic pressure at the point of the outlet.

4. Process according to Claim 1, characterized in that a lubricant is injected into the said passage (3) through the said tubular metal element (1).

5. Vertical or curved mould for the continuous casting of molten metals, especially steel, comprising:
- an intensely cooled tubular metal element (1) defining a passage (3) for the cast product (4) and intended to cause, upon contact with it, the start of the solidification (15) of the cast metal,
- a pouring bush (2) made of a rigid refractory having thermally insulating properties, which is fitted directly on the tubular element (1), extending it upwards,
characterized in that the mould furthermore includes means (8, 13, 12, 10) for injecting a gas under pressure through the wall of the mould, which gas emerges as jets distributed annularly at the surface of the said pouring bush into the passage (3) for the cast metal.

6. Mould according to Claim 5, characterized in that the said injection means comprise a single slot (8) made at the interface between the pouring bush (2) and the cooled metal element (1).

7. Mould according to Claim 5, characterized in that the said injection means comprise staged slots made in the pouring bush (2).

8. Mould according to Claim 6 or 7, characterized in that the slots have a thickness of from one to three tenths of a millimetre.

9. Mould according to Claim 6 or 7, characterized in that the said slots are continuous annular slots all around the perimeter of the pouring bush.

10. Mould according to Claim 5, characterized in that the thermally insulating refractory pouring bush (2) is made of a mixture of alumina and silica in respective proportions of 90 and 10% by weight.

11. Mould according to Claim 5, characterized in that the injection means furthermore comprise a box (10), provided with a pressurized-gas inlet pipe (11) and mounted in a sealed manner (17) around the pouring bush (2) and of which the external surface (16) of the said pouring bush constitutes a wall of the box and is provided with means (12, 13, 8, 18) for conducting the gas from the box right into the casting space (3).

## Patentansprüche

1. Verfahren zum Strangguß schmelzflüssiger Metalle, insbesondere Stahl, in einer vertikalen oder gebogenen Kokille, die ein stark gekühltes röhrenförmiges Metallelement (1) umfaßt, das einen Durchgang (3) für das gegossene Metall (4) definiert und dazu bestimmt ist, bei seiner Berührung die Erstarrung (15) des gegossenen Metalls auszulösen, gemäß dem man auf dem Element (1) einen wärmedämmenden aufgebauten Einguß (2) anordnet, der diesen Durchgang nach oben hin verlängert und aus einem feuerfesten starren Material besteht, um gegossenes schmelzflüssiges Metall aufnehmen zu können, und an dem sich störende Erstarrungshäute (14) bilden können, dadurch gekennzeichnet, daß man in Höhe dieses aufgebauten Eingusses oder wenigstens an seiner Basis ein Gas einbläst, das in Strömen austritt, die in dem Durchgang (3) für das gegossene Metall (4) ringförmig an der Oberfläche des aufgebauten Eingusses (2) verteilt sind, um an diesen störenden Erstarrungshäuten (14) eine Schneidwirkung zu erzielen.

2. Verfahren nach Anspruch 1, dadurch gekennzeichnet, daß man ein Gas verwendet, das sich gegenüber dem gegossenen schmelzflüssigen Metall chemisch inert verhält.

3. Verfahren nach Anspruch 1, dadurch gekennzeichnet, daß man das Gas mit einem Austrittsdruck an der Oberfläche des aufgebauten Eingusses einbläst, der um mindestens 20% größer ist als der ferrostatische Druck am Austrittsort.

4. Verfahren nach Anspruch 1, dadurch gekennzeichnet, daß man durch das röhrenförmige Metallelement (1) ein Schmiermittel in den Durchgang (3) einspritzt.

5. Vertikale oder gebogene Kokille für den Strangguß schmelzflüssiger Metalle, insbesondere Stahl, umfassend:
- ein stark gekühltes röhrenförmiges Metallelement (1), das einen Durchgang (3) für das Gußerzeugnis (4) definiert und dazu bestimmt ist, bei seiner Berührung den Beginn der Erstarrung (15) des gegossenen Metalls auszulösen,
- einen aufgebauten Einguß (2) aus einem feuerfesten, starren Material mit wärmedämmender Eigenschaft, der direkt auf dem röhrenförmigen Element (1) angebracht ist, wobei er dieses nach oben hin verlängert
Kokille, dadurch gekennzeichnet, daß sie außerdem Mittel (8, 13, 12, 10) aufweist, um durch die Wand der Kokille ein Druckgas einzublasen, das in Strömen austritt, die in dem Durchgang (3) für das gegossene Metall ringförmig an der Oberfläche des aufgebauten Eingusses verteilt sind.

6. Kokille nach Anspruch 5, dadurch gekennzeichnet, daß die Mittel zum Einblasen einen einzigen Schlitz (8) umfassen, der an der Grenzfläche zwischen dem aufgebauten Einguß (2) und dem gekühlten Metallelement (1) vorgesehen ist.

7. Kokille nach Anspruch 5, dadurch gekennzeichnet, daß die Mittel zum Einblasen übereinander angeordnete Schlitze umfassen, die in dem aufgebauten Einguß (2) vorgesehen sind.

8. Kokille nach Anspruch 6 oder 7, dadurch gekennzeichnet, daß die Schlitze eine Dicke von ein bis drei zehntel mm aufweisen.

9. Kokille nach Anspruch 6 oder 7, dadurch gekennzeichnet, daß die Schlitze durchgehende ringförmige Schlitze entlang des Umfangs des aufgebauten Eingusses sind.

10. Kokille nach Anspruch 5, dadurch gekennzeichnet, daß der wärmedämmende aufgebaute Einguß (2) aus einer Mischung aus Aluminium und Siliciumdioxid in einem Verhältnis von 90 zu 10 Gewichtsprozent besteht.

11. Kokille nach Anspruch 5, dadurch gekennzeichnet, daß die Mittel zum Einblasen außerdem einen Behälter (10) umfassen, der mit einer Zuleitung (11) für Druckgas versehen ist und dicht (17) um den aufgebauten Einguß (2) montiert ist, wobei die Außenseite (16) des aufgebauten Eingusses eine Wand des Behälters bildet, die mit Mitteln (12, 13, 8, 18) versehen ist, um das Gas von dem Behälter bis in den Gießraum (3) zu leiten.
